# EUROPÄISCHE PATENTSCHRIFT

(11) **EP 0 161 408 B1**
(45) Veröffentlichungstag und Bekanntmachung des Hinweises auf die Patenterteilung: **26.04.1989**
(21) Anmeldenummer: 85102673.2
(22) Anmeldetag: 08.03.1985
(51) Int. Cl.: C21D 1/09, C21D 5/00, C21D 9/14

(54) **Verfahren zum Umschmelzhärten der Oberflächen von Zylindern aus kohlenstoffhaltigem Gusseisen**
Process for surface-hardening by remelting cast iron cylinders
Procédé pour le durcissement superficiel par refusion de cylindres en fonte

(30) Priorität: 18.05.1984 DE 3418555
(43) Veröffentlichungstag der Anmeldung: 21.11.1985
(73) Patentinhaber: AUDI AG, 85045 Ingolstadt (DE)
(72) Erfinder: Heck, Klaus, Dr., D-8070 Ingolstadt (DE); Lindner, Horst, Dipl.-Ing., D-8070 Ingolstadt (DE)
(74) Vertreter: Le Vrang, Klaus

(56) Entgegenhaltungen:
- DE-A- 2 134 662
- DE-A- 2 811 400
- PATENTS ABSTRACTS OF JAPAN, Band 6, Nr. 266 (C-142) [1144], 25. Dezember 1982; & JP - A - 57 158 319 (TOYOTA JIDOSHA KOGYO K.K.) 30.09.1982
- METAL SCIENCE AND HEAT TREATMENT, Band 26, Nr. 9/10, Oktober/November 1984, Seiten 673-675, Plenum Publishing Corp., New York, US; V.S. VELIKIKH et al.: "Influence of the coefficient of overlapping of hardening "spots" on the residual stresses after laser treament"

## Beschreibung

Die Erfindung betrifft ein Verfahren zum Umschmelzhärten der Oberflächen von Zylindern aus kohlenstoffhaltigem Gußeisen, insbesondere von Zylindern einer Hubkolben-Brennkraftmaschine, gemäß dem Oberbegriff des Patentanspruches 1.

Es wurde bereits vorgeschlagen, die Zylinder insbesondere von Hubkolben-Brennkraftmaschinen zur Erhöhung deren Verschleißfestigkeit einer Umschmelzhärtung zu unterziehen. Als Energiequellen dienen dabei Elektronenstrahl- oder Laserstrahlkanonen oder auch ein WIG-Brenner. Insbesondere bei Zylinderblöcken ergibt sich durch das Umschmelzhärten der Vorteil, daß trotz der Verwendung eines. kostengünstigen Grundwerkstoffes (z. B. lamellarer Grauguß) eine hohe Verschleißfestigkeit der Zylinderoberflächen bis ca. 1000 HV 10 erzielbar ist.

Allerdings ergeben sich in der Praxis noch große Probleme bei der Durchführung des Umschmelzhärtens. Zum einen können insbesondere Zylinderblöcke aufgrund ihrer großen Masse und wegen der Verzugsgefahr nicht vorgewärmt werden, so daß beim Umschmelzen extrem hohe Spannungen an den gehärteten Oberflächenbereichen auftreten ; solche Spannungen können in Extremfällen buchstäblich zum Abplatzen der Härteschichten führen.

Aufgrund der großen Masse von Zylinderblöcken kann auch nicht beispielsweise auf einen Vorschlag gemäß DE-A 28 11 400 zurückgegriffen werden, bei dem zur Vermeidung von Rißbildungen vorgeschlagen wird, daß Werkstück unter Wärmezuführung derart mit unterkritischer Geschwindigkeit der Abkühlung zu überlassen, daß für unterhalb der lediburitisch erstarrten Schicht der Umschmelzzone liegende ganz oder teilweise austenitisierte Bereiche ein unterkritischer zeitlicher Temperaturverlauf entsteht.

Ferner wird in der japanischen Patentanmeldung 57-158319 vorgeschlagen, zur Stabilisierung der Schmelze beim Umschmelzharten eines Eisenwerkstoffes einen mit gepulstem Strom betriebenen WIG-Brenner einzusetzen, und zwar derart, daß das Volumenverhältnis zwischen dem Schmelzbad einerseits und der daran anschließenden über den AC,-Umwandlungspunkt erhitzten Zone andererseits höchstens ist. Dadurch soll eine stabile, haltbare und feine Härtezone (Raster) erzielt werden.

Aufgabe der Erfindung ist es, das gattungsgemäße Verfahren zum Umschmelzhärten derart weiter zu bilden, daß ohne zusätzliche Wärmezufuhr (z. B. Vorwärmung) eine spannungsarme, von schädlichen Härterissen freie Härtung erzielbar ist, die zudem nur noch eine geringe Nachbearbeitung der Zylinderoberflächen erfordert.

Diese Aufgabe wird mit den kennzeichnenden Merkmalen des Patentanspruches 1 gelöst, wobei die nachfolgend aufgeführten Vorteile erzielbar sind.

Durch den Einsatz eines oder mehrerer WIG-Brenner wird zunächst der Vorrichtungsaufwand gegenüber einer Elektronen- oder Laserstrahlhärtung verringert; zudem wurde erkannt, daß eine Umschmelzbehandlung von Zylindern insbesondere bei einer Fertigung in großen Stückzahlen mittels eines WIG-Brenners hinsichtlich der Zugänglichkeit, der Fertigungssteuerung und - überwachung günstiger ist.

Das definierte Pulsen der Energiedichte des WIG-Brenners bewirkt eine gezielte Segmentation der Härtebahn, die ohne nachteilige Folgen im Betrieb in erheblichem Maße zum Abbau der Oberflächenspannungen und zu einer vollständigen Eliminierung von Verzug durch die Härtung führt. Die Härtebahn enthält etwa je cm 2 bis 6 Segmente, welche aufgrund der gepulsten Umschmelzung gezielt schuppenartig vorliegen. Wie Versuche erwiesen haben, neigt diese segmentierte Härtebahn in keiner Weise zu weiterer Rißbildung oder zu Abplatzungen ; zumal im Betrieb bei Brennkraftmaschinen aufgrund der höheren Temperatur an der Zylinderoberfläche relativ zum Zylindermantel ohnehin überwiegend Druckspannungen auftreten.

Das wiederholte Aufschmelzen der Umschmelzzonen bewirkt ferner eine Sekundärzementitausscheidung in der Gefügestruktur, welche problemlos eine Härte von 850 bis 950 HV 10 erreichen läßt.

Ferner hat sich herausgestellt, daß sich aufgrund der Überlappung der aufgeschmolzenen Zonen eine hervorragende Glättung und Formbeständigkeit der gehärteten Bereiche einstellt, welche nur einer geringen, problemlosen Nachbearbeitung durch Honen, etc. bedarf.

Weitere zweckmäßige und vorteilhafte Verfahrensschritte sind den Merkmalen der Patentansprüche 2 bis 4 entnehmbar. Mit dem oberen Wert der Stromstärke wird einerseits ein ausreichend tiefes Durchschmelzen bzw. eine ausreichende Härtetiefe sichergestellt, während bei niedrigerem Wert des gepulsten Stromes eine Beruhigung und Abkühlung der örtlichen Schmelze eintritt. Wichtig ist dabei auch, daß beim Wechsel der Stromstärken - auch zu Beginn und am Ende des Umschmelzhärtens - kein Blaseffekt entsteht, welcher feine Krater und Aufwürfe in der Schmelze bewirken würde. Die Verteilung der Segmentation in der Härtespur kann vorteilhaft auch innerhalb der angegebenen Pulsfrequenz des Plasmabrenners und durch die Umschmelzgeschwindigkeit beeinflußt werden.

Die Merkmale des Patentanspruches 6 betreffen ein besonders kostengünstiges Verfahren zur Härtung der Zylinder von Hubkolben-Brennkraftmaschinen, welches bei einer Serienfertigung kurze Taktzeiten ermöglicht. Wie sich herausgestellt hat, ist bei den Zylindern von Brennkraftmaschinen der obere Umkehrpunkt des oberen, dem Brennraum am nächsten liegenden Kolbenringes an der Zylinder-Oberfläche die verschleißanfälligste Stelle, so daß es bei vielen Brennkraftmaschinentypen ausreichend sein kann, nur diese eine Stelle mittels einer Härtebahn abzusichern.

Gemäß Patentanspruch 6 kann der Umschmelzhärtung ein elektrochemischer Abtrag und anschließend eine mechanische Bearbeitung folgen. Damit werden unter anderem die martensitisch/graphitischen Randbereiche der Härtebahnen offenporig freigelegt, so daß hier eine verstärkte Ölhaltung bzw. eine optimierte Schmierung der Gleitpartner Kolben : Zylinderfläche erreicht ist..

Ein Ausführungsbeispiel der Erfindung ist im folgenden mit weiteren Einzelheiten näher erläutert. Die Zeichnung zeigt in
Fig. 1 einen Abschnitt eines Zylinderblockes einer Brennkraftmaschine mit einer nach dem erfindungsgemäßen Verfahren gehärteten Zylinder-Oberfläche,
Fig. 2 eine Einzelheit der Fig. 1 in vergrößerter Darstellung während des Umschmelzens mit einem WIG-Brenner und
Fig. 3 ein Diagramm zur Darstellung der Stromstärke und der Pulsfrequenz des WIG-Brenners.

In einem Zylinderblock 2 einer mehrzylindrigen Hubkolben-Brennkraftmaschine aus lamellarem Grauguß sind mehrere Zylinder 4 angeordnet, die in üblicher Weise nahezu auf Fertigmaß bearbeitet sind. Bei einem jeden Zylinder 4 ist in die obere Umkehrstelle des oberen ; dem jeweiligen Brennraum am nächsten liegenden Kolbenringes eines nicht dargestellten, im Zylinder 4 gleitenden Kolbens eine kreisringförmige Härtebahn 6 eingearbeitet.

Die Härtebahn 6 ist durch örtliches Aufschmelzen der oberflächennahen Schicht des Zylinders und durch anschließendes schnelles Wiedererstarren hergestellt, wobei sich in der unmittelbaren Umschmelzzone 8 ein ledeburitisches Gefüge ausbildet, während die noch wärmebeeinflußten Randzonen 10 martensitischer Struktur sind.

Die Umschmelzzone bzw. Härtebahn 6 wird mittels eines WIC-Brenners 12 (vgl. Fig. 2) erzeugt. Dabei wird die Korrespondierende Oberfläche des Zylinders 4 mittels einer an eine Stromquelle angeschlossenen Wolframelektrode 14 durch einen zum Zylinder 4 überspringenden Lichtbogen 16 in inerter Atmosphäre 18 örtlich aufgeschmolzen. Nähere Details eines derartigen WIG-Brenners 12 können beispielsweise der auf die gleiche Anmelderin zurückgehenden Patentanmeldung P 33 39 447.4 entnommen werden. Der WIG-Brenner 12 wird mit einer Vorschubgeschwindigkeit von 1,5 mm/sec. in Richtung des Pfeiles 20 der Fig. 2 mit einem gleichmäßigen Abstand zum Zylinder 4 entlang der zu erzeugenden Härtebahn 6 vorwärts bewegt.

Die die Energiedichte des Lichtbogens 16 bestimmende Stromstärke A in Ampere über der Zeit t ist in dem Diagramm gemäß Fig. 3 dargestellt. Die Einschaltung des Stromes an dem Punkt E erfolgt bei einem unteren Wert der Stromstärke von 15 A, welcher Strom dann mit einer Frequenz von 1 Hz zwischen 15 A und 80 A nach Art eines Rechteckmusters gepulst wird. Die Ausschaltung des WIG-Brenners 14 erfolgt wiederum am Punkt A beim unteren Wert der Stromstärke von 15 A. Dabei erfolgt eine schuppenartige Überlappung von ca. 60 bis 70 % der durch das Pulsen der Stromstärke erzeugten Einzelsegmente 22 der Härtebahn deren Härte etwa 850 bis 950 HV 10 erreicht.

Nach erfolgtem Umschmelzhärten wird der Zylinder 4 in der Nachbearbeitung durch elektrochemisches Honen mit anschließendem mechanischen Reibplatieren unterzogen. Dabei werden geringe Unebenheiten in der Härtebahn 6 beseitigt und die martensitisch/graphitische Struktur der Randbereiche 10 freigelegt. Das elektrochemische Honen und Reibplatieren kann gegebenenfalls entsprechend der deutschen Patentanmeldung P 31 19 847.3 ausgeführt werden.

## Patentansprüche

1. Verfahren zum Umschmelzhärten der Oberflächen von Zylindern aus kohlenstoffhaltigem Gußeisen, insbesondere von Zylindern einer Hubkolben-Brennkraftmaschine, wobei die Oberflächen mittels einer Energiequelle entlang einer oder mehrerer im wesentlichen kreisringförmiger Härtebahnen örtlich aufgeschmolzen werden und anschließend ledeburitisch erstarren, dadurch gekennzeichnet, daß
a) als Energiequelle ein WIG-Brenner (12) verwendet wird,
b) der WIG-Brenner mit periodisch sich ändernder Energiedichte in einer definierten Pulsfrequenz betrieben wird,
c) die Pulsfrequenz und die Vorschubgeschwindigkeit des WIG-Brenners derart abgestimmt sind, daß die örtlich aufgeschmolzenen, schuppenförmigen Segmente (22) mit einem Überlappungsgrad von 20 % bis 90 %, insbesondere um 60 %, wiederholt aufgeschmolzen werden.

2. Verfahren nach Anspruch 1, dadurch gekennzeichnet, daß
d) die Stromstärke des WIG-Brenners zwischen 10 A und 100 A, insbesondere zwischen 15 A und 80 A gepulst wird.

3. Verfahren nach den Ansprüchen 1 und 2, dadurch gekennzeichnet, daß
e) die Einschaltung und die Abschaltung des WIG-Brenners beim unteren Wert der gepulsten Stromstärke vorgenommen wird.

4. Verfahren nach den Ansprüchen 1 bis 3, dadurch gekennzeichnet, daß
f) die Pulsfrequenz des WIG-Brenners bis zu 3 Hz, insbesondere 1 Hz und
g) die Umschmelzgeschwindigkeit zwischen 0,4 bis 4 mm/sec., insbesondere 1,5 mm/sec. beträgt.

5. Verfahren nach den Ansprüchen 1 bis 4, dadurch gekennzeichnet, daß nur eine einzige, kreisringförmige Härtebahn (6) je Zylinder aufgebracht wird, wobei diese Härtebahn im Umkehrpunkt des oberen Kolbenringes eines im Zylinder einzubauenden Hubkolbens liegt.

6. Verfahren nach den Ansprüchen 1 bis 5, dadurch gekennzeichnet, daß der Zylinder (4) anschließend einem elektrochemischen Abtrag und gegebenenfalls einer mechanischen Reibplattierung unterzogen wird.

## Claims

1. Process for the remelt-hardening of the surfaces of cylinders of carbon-containing cast iron, in particular of cylinders of a reciprocating inter- nalcombustion engine, the surfaces being melted locally by means of an energy source along one or more substantially annular hardening paths and subsequently solidifying ledeburitically, characterized in that
a) a TIG burner (12) is used as energy source,
b) the TIG burner is operated with periodically varying energy density at a defined pulse frequency,
c) the pulse frequency and the feed rate of the TIG burner are matched in such a way that the locally melted, scale-shaped segments (22) are repeatedly melted with a degree of overlap of 20 % to 90 %, in particular around 60 %.

2. Process according to Claim 1, characterized in that
d) the current of the TIG burner is pulsed between 10 A and 100 A, in particular between 15 A and 80 A.

3. Process according to Claims 1 and 2, characterized in that
e) the switching-on and the switching-off of the TIG burner is performed at the lower value of the pulsed current.

4. Process according to Claims 1 to 3, characterized in that
f) the pulse frequency of the TIG burner is up to 3 Hz, in particular 1 Hz and
g) the melting rate is between 0.4 to 4 mm/sec, in particular 1.5 mm/sec.

5. Process according to Claims 1 to 4, characterized in that only a single, annular hardening path (6) is applied per cylinder, this hardening path lying at the reversal point of the upper piston ring of a lifting piston to be installed in the cylinder.

6. Process according to Claims 1 to 5, characterized in that the cylinder (4) is subsequently subjected to an electrochemical removal and, if appropriate, a mechanical friction plating.

## Revendications

1. Procédé pour le durcissement par refusion des surfaces de cylindres en fonte de fer carbo- nee, en particulier de cylindres d'un moteur à combustion interne à pistons alternatifs, les surfaces étant fondues localement, au moyen d'une source d'énergie, le long d'une ou de plusieurs traces de durcissement ayant pratiquement la forme d'anneau de cercle, puis étant solidifiées ledeburitiquement, caractérisé en ce que :.
a) un chalumeau à TIG (12) est utilisé comme source d'énergie,
b) le chalumeau à TIG fonctionne avec une densité de flux d'énergie qui varie périodiquement à une fréquence d'impulsions définie,
c) la fréquence d'impulsions et la vitesse d'avance du chalumeau à TIG sont adaptées de telle manière que les segments en forme d'écailles (22) fondus localement soient fondus plusieurs fois avec un degré de recouvrement de 20 % à 90 %, en particulier d'environ 60 %.

2. Procédé selon la revendication 1, caractérisé en ce que
d) l'intensité de courant du chalumeau à TIG est pulsée entre 10 A et 100 A, en particulier entre 15 A et 80 A.

3. Procédé selon la revendication 1 ou 2, caractérisé en ce que
e) la mise en circuit et la mise hors circuit du chalumeau à TIG sont effectuées à la valeur inférieure de l'intensité du courant pulsé.

4. Procédé selon l'une quelconque des revendications 1 à 3, caractérisé en ce que
f) la fréquence d'impulsions du chalumeau à TIG peut aller jusqu'à 3 Hz, étant en particulier de 1 Hz, et
g) la vitesse de refusion est comprise entre 0,4 et 4 mm/s, étant en particulier de 1,5 mm/s.

5. Procédé selon l'une quelconque des revendications 1 .à 4, caractérisé en ce qu'il est formé une seule trace de durcissement en anneau de cercle (6) par cylindre, cette trace de durcissement étant située au point de rebroussement du segment supérieur d'un piston alternatif qui doit être monté dans le cylindre.

6. Procédé selon l'une quelconque des revendications 1 à 5, caractérisé en ce que le cylindre (4) est ensuite soumis à un enlèvement de matière par voie électrochimique et, le cas échéant, à un placage par frottement mécanique.
